# EUROPÄISCHE PATENTSCHRIFT

(11) **EP 2 066 822 B1**
(45) Veröffentlichungstag und Bekanntmachung des Hinweises auf die Patenterteilung: **12.09.2018**
(21) Anmeldenummer: 07803590.4
(22) Anmeldetag: 21.09.2007
(51) Int. Cl.: C22C 29/02, C23C 4/06

(54) **Cermetpulver**
Cermet powder
Poudre de cermet

(30) Priorität: 22.09.2006 DE 102006045481
(43) Veröffentlichungstag der Anmeldung: 10.06.2009
(73) Patentinhaber: H.C. Starck Surface Technology and Ceramic Powders GmbH, 80339 München (DE)
(72) Erfinder: FISCHER, Jürgen, 38685 Langelsheim (DE); EILING, Aloys, 44866 Bochum (DE); SCHRUMPF, Frank, 38642 Goslar (DE); ZIMMERMANN, Stefan, 79725 Laufenburg (DE); THIENEL, Peter, 38690 Vienenburg (DE); SCHOLL, Roland, 79733 Görwihl (DE)
(74) Vertreter: Hoffmann Eitle
(86) Internationale Anmeldenummer: PCT/EP2007/060058
(87) Internationale Veröffentlichungsnummer: WO 2008/034902

(56) Entgegenhaltungen:
- WO-A-2004/104248
- WO-A-2004/104250
- WO-A-2005/007327
- DE-A1- 1 446 207
- DE-A1- 19 822 663
- DE-A1- 19 855 422
- DE-A1-102004 062 295
- GB-A- 669 588
- GB-A- 2 214 523
- JP-A- 2001 081 526
- JP-A- 2005 068 515
- JP-A- 2005 320 557

## Beschreibung

Die Erfindung betrifft neuartige Pulvermischungen, insbesondere Cermetpulver, für die Oberflächenbeschichtung von Metallsubstraten durch thermische Spritzverfahren, wie Plasmaspritzen oder Hochgeschwindigkeitsflammspritzen (HVOF), Flammspritzen, Lichtbogenspritzen, Laserspritzen oder Auftragsschweißen, wie beispielsweise das PTA-Verfahren.

Derartige Pulver bestehen aus mindestens einem feinteiligen Hartstoffpulver wie WC, Cr₃C₂, TiC, B₄C, TiCN, Mo₂C, usw., sowie einem feinteiligen Metall- oder Legierungs-Matrixpulver. Hartstoffpulver und Matrixpulver werden intensiv - meist in Gegenwart einer Lösung eines organischen Bindemittels gegebenenfalls unter gemeinsamer Mahlung - vermischt, zerstäubt, getrocknet, gesiebt und anschließend zur Entfernung des organischen Bindemittels und Erzeugung einer Sinterbindung unter Wasserstoff-haltiger Atmosphäre erhitzt, sodass größere Agglomerate von 10 bis 100 µm Teilchendurchmesser entstehen.

Aus DE-B2-1446207 ist ein Flammspritzpulver bekannt, welches als Hartstoff Metallkarbide und als Metall 10 bis 45 % Aluminium und Nickel enthält.

Als Matrixmetallpulver haben insbesondere stark Kobalt- und Nickel-haltige Pulver Eingang in die Technik gefunden.

GB 2,214,523 beschreibt ein Material, das aus 60 bis 90 Vol.-% Cr₃C₂ und 40 bis 10 Vol.-% einer Legierung besteht, die ausgewählt ist aus der Gruppe bestehend aus Co-28-32%, Cr-9-11% Ni-3,5-5,5% W und Fe-28-31%Cr-4,5-5,5% Al-0,4-0,6%Y und Mischungen davon, wobei sich die %-Angaben auf Gewichtsprozent beziehen.

JP 2005-320557 beschreibt ein abriebfestes Bauteil, das aus einem Basismetall und einer gehärteten Beschichtung besteht, wobei die gehärtete Beschichtung 60-20 Gew.-% einer Matrix aus einer Fe-Cr-C-basierten Legierung und 40-80 Gew.-% harter Metallpartikel mit einem durchschnittlichen Partikeldurchmesser von D50 von 60-800µm umfasst, die in der Matrix dispergiert sind.

Aufgabe der Erfindung ist es einerseits, den Einsatz von Kobalt weiter zu reduzieren, da Kobalt auf Grund seines weit verbreiteten Einsatzes ein Mangelrohstoff geworden ist.

Eine weitere Aufgabe der Erfindung besteht darin, Kobalt-arme CermetBeschichtungen zur Verfügung zu stellen, die gegenüber üblichen Co-Cr-Matrixlegierungen vergleichbare oder erhöhte Abrieb- und Kavitationsbeständigkeit aufweisen.

Aufgabe der Erfindung ist es ferner, die Korrosionsbeständigkeit von Cermetbeschichtungen zu erhöhen, insbesondere die Löslichkeit von Matrixmetallen aus den Beschichtungen zu reduzieren.

Gegenstand der Erfindung sind Cermetpulver enthaltend 75-90 Gew.-% WC und 10 bis 25 Gew.-% eines oder mehrerer Matrixmetallpulver, sowie bis zu 3 Gew.-% Modifizierungsmittel
wobei das oder die mehreren Matrixmetallpulver
5 bis 16 Gew.-% Aluminium,
64 bis 72 Gew.-% Eisen und
20 bis 26 Gew.-% Chrom enthalten, und
wobei ferner
die Summe der Gehalte an Eisen und Chrom zwischen 25 und 95 Gew.-% beträgt und die Summe der Gehalte von Kobalt, Nickel und Eisen zwischen 65 und 75 Gew.-% beträgt.

Bevorzugte erfindungsgemäße Cermetpulver enthalten die Matrixmetalle Nickel und Kobalt im Gewichtsverhältnis von mindestens 2:3, weiter bevorzugt im Gewichtsverhältnis 1:1, insbesondere bevorzugt im Gewichtsverhältnis 3:2. Besonders bevorzugte erfindungsgemäße Cermetpulver sind Kobalt-frei. Weiter bevorzugte Cermetpulver sind Kobalt- und Nickel-frei.

Bei insbesondere Kobalt-freien Cermetpulver der Erfindung beträgt das Verhältnis der Summe der Gehalte an Chrom und Aluminium zur Summe der Gehalte an Eisen, Nickel und Chrom in Gewichtsteilen vorzugsweise 1 : 2,2 bis 1 : 3,7, besonders bevorzugt 1 : 2,7 bis 1 : 3,6 beträgt.

Die Matrixpulver können in an sich bekannter Weise durch Verdüsen von Metall- oder Legierungs- oder Teillegierungsschmelzen hergestellt werden. Im Falle das Teillegierungspulver oder nicht vorlegierte Metallpulver eingesetzt werden, erfolgt die Legierung während der Anwendung (beispielsweise des Spritzauftrags) der Cermetpulver.

Bevorzugte Kobalt-, Nickel- und /oder Eisen-Teillegierungs-Matrixpulver werden durch chemische Fällung durch Umsetzung entsprechender Salze mit überschüssiger Oxalsäure, Trocknen und thermischer Behandlung gemäß DE 198 22 663 A1 bzw. US 6,554,885 B1 gewonnen, wobei Chrom als Metallpulver zugemischt wird.

Als Modifizierungsmittel kommen insbesondere Stahlsubstrat-Veredelungselemente wie beispielsweise Mo, Nb, Si, W, Ta und/oder V in Betracht.

Vorzugsweise sind die Matrixmetall- bzw. Matrixlegierungspulver mit Ausnahme tolerierbarer Verunreinigungen frei von weiteren Bestandteilen.

Die vorliegende Erfindung betrifft auch ein Cermet, welcher die oben beschriebene Zusammensetzung aufweist, sowie einen mit einem solchen Cermet beschichteten geformten Gegenstand.

Zur Herstellung der Cermetpulver werden das oder die mehreren Hartstoffpulver und das oder die mehreren Matrixpulver sowie Modifizierungsmittel mit gegebenenfalls unterschiedlichen mittleren Teilchengrößen, die jedoch vorteilhaft jeweils unterhalb 10µm Durchmesser liegen sollen, in an sich bekannter Weise in einer wässrigen Lösung eines organischen Bindemittels aufgeschlämmt, und mittels Mischmahlung in einer Kugelmühle, einem Attritor oder einem Rührwerk homogenisiert, und die Suspension in einem Sprühtrockner zerstäubt, wobei das Wasser aus den Sprühtröpfchen verdampft. Das resultierende Pulveragglomerat wird mittels Klassierverfahren (Sieben, Sichten) in ein Nennkorn überführt und das organische Bindemittel des Agglomerates durch Sintern bei einer Temperatur von bis ca. 1300°C, insbesondere 1100°C bis 1300°C, in wasserstoffhaltiger Atmosphäre überführt. Der resultierende Sinterkuchen wird durch Aufbereiten (Brechen, Mahlen, Sieben Sichten) in das Nennkornband zurückgeführt.

Ein Cermet gemäß der Erfindung kann erhalten werden durch Pressen und Sintern der beschriebenen Cermetpulver, oder aber durch thermisches Spritzen, d.H. durch ein thermisches Spritzverfahren wie beispielsweise Hochgeschwindigkeits-Flammspritzen, Kaltgasspritzen, Plasmaspritzen oder ähnliche Verfahren. Die vorliegende Erfindung betrifft daher ebenfalls ein Verfahren zur Herstellung eines Cermets oder eines Gegenstandes mit der oben beschriebenen Zusammensetzung, welcher die Schritte aufweist:
- Bereitstellen des erfindungsgemäßen Pulvers in einer Form oder Zubereitung, die geeignet zum thermischen Spritzen ist;
- Durchführen eines thermischen Spritzverfahrens mit diesem Pulver;
- Erhalten des Cermet bzw. des Gegenstandes.

Die vorliegende Erfindung betrifft daher ebenfalls ein Verfahren zur Herstellung eines Cermets oder eines Gegenstandes mit der oben beschriebenen Zusammensetzung, welcher die Schritte aufweist:
- Bereitstellen eines erfindungsgemäßen;
- Formen des Pulvers unter Druck, um einen Grünkörper zu erhalten;
- Erhitzen des Grünkörpers, um den Cermet bzw. den Gegenstand zu erhalten.

### Beispiele:

Es wurde ein Wolframcarbidpulver einer Teilchengröße von 0,9 µm bestimmt nach FSSS, mit einem Kohlenstoffgehalt von 6,1 Gew.-% und einem Gehalt an freiem Kohlenstoff von 0,05 Gew.-% eingesetzt.

In einer Vorlage aus 10 l Wasser mit ca. 1% Polyvinylalkohol (PVA, Shin-Etsu, GP05) als Binder und ca. 0,5% Nalco (Deutsche Nalco GmbH) als Netzmittel wurden ca. 50 kg Cermetpulver aus WC und Matrixlegierungen eingetragen und mittels Kugelmühle homogenisiert, die homogenisierte Suspension in einem handelsüblichen Sprühtrockner zerstäubt und das Wasser aus den Sprühtröpfchen verdampft. Das so erhaltene agglomerierte Pulver wird einer thermischen Behandlung unterworfen und dadurch die Bindung in eine Sinterbindung überführt. Der so erhaltene Sinterkuchen wird durch Brechen, Mahlen, Sieben und Sichten in das Nennkornband überführt.

## Patentansprüche

1. Cermetpulver enthaltend
75-90 Gew.-% WC und
10 bis 25 Gew.-% eines oder mehrerer Matrixmetallpulver,
sowie bis zu 3 Gew.-% Modifizierungsmittel
wobei das oder die mehreren Matrixmetallpulver
5 bis 16 Gew.-% Aluminium,
64 bis 72 Gew.-% Eisen und
20 bis 26 Gew.-% Chrom enthalten, und
wobei ferner
die Summe der Gehalte an Eisen und Chrom zwischen 25 und 95 Gew.-% beträgt und die Summe der Gehalte von Kobalt, Nickel und Eisen zwischen 65 und 75 Gew.-% beträgt.

2. Cermetpulver nach Anspruch 1, wobei die Summe der Gehalte von Kobalt, Nickel und Eisen zwischen 65 und 75 Gew.-% beträgt.

3. Cermetpulver nach einem oder beiden der Ansprüche 1 oder 2, **dadurch gekennzeichnet, dass** Nickel und Kobalt in dem oder den mehreren Matrixpulvern im Gewichtsverhältnis von mindestens 2:3 enthalten sind.

4. Cermetpulver nach einem oder mehreren der Ansprüche 1 bis 3, **dadurch gekennzeichnet, dass** das oder die mehreren Matrixpulver Kobalt-frei sind.

5. Cermetpulver nach einem oder mehreren der Ansprüche 1 bis 4, **dadurch gekennzeichnet, dass** das oder die mehreren Matrixpulver Kobalt- und Nickel-frei sind.

6. Cermetpulver nach einem oder mehreren der Ansprüche 1 bis 5, **dadurch gekennzeichnet, dass** das Verhältnis der Summe der Gehalte an Chrom und Aluminium zur Summe der Gehalte an Eisen, Nickel und Chrom in Gewichtsteilen 1 : 2,2 bis 1 : 3,7 beträgt.

7. Cermetpulver nach einem oder mehreren der Ansprüche 1 bis 6, **dadurch gekennzeichnet, dass** das Modifizierungsmittel ausgewählt ist aus der Gruppe bestehend aus Mo, Nb, Si, W, Ta, V und deren Mischungen.

8. Verwendung der Pulver nach einem der Ansprüchen 1 bis 7 zur Oberflächenbeschichtung durch thermische Spritzverfahren.

9. Ein Cermet mit einer Zusammensetzung nach einem oder mehreren der Ansprüche 1 bis 8.

10. Ein geformter Gegenstand, welcher eine Beschichtung mit einem Cermet nach Anspruch 9 aufweist.

11. Ein Verfahren zur Herstellung eines Cermets nach Anspruch 9 oder eines Gegenstandes nach Anspruch 10, welcher die Schritte aufweist:
• Bereitstellen eines Pulvers nach einem oder mehreren der Ansprüche 1 bis 8 in einer Form oder Zubereitung, die geeignet zum thermischen Spritzen ist;
• Durchführen eines thermischen Spritzverfahrens mit diesem Pulver;
• Erhalten des Cermet bzw. des Gegenstandes.

12. Ein Verfahren zur Herstellung eines Cermets nach Anspruch 9 oder eines Gegenstandes nach Anspruch 10, welcher die Schritte aufweist:
• Bereitstellen eines Pulvers nach einem oder mehreren der Ansprüche 1 bis 8;
• Formen des Pulvers unter Druck, um einen Grünkörper zu erhalten;
• Erhitzen des Grünkörpers, um den Cermet bzw. den Gegenstand zu erhalten.

## Claims

1. Cermet powder containing 75-90 wt.% WC and 10 to 25 wt.% of one or more matrix metal powders, and also up to 3 wt.% modification agent, wherein the one or more matrix metal powders contain 5 to 16 wt.% aluminium, 64 to 72 wt.% iron and 20 to 26 wt.% chromium, and wherein further the sum of the contents of iron and chromium is between 25 and 95 wt.% and the sum of the contents of cobalt, nickel and iron is between 65 and 75 wt.%.

2. Cermet powder according to claim 1, wherein the sum of the contents of cobalt, nickel and iron is between 65 and 75 wt.%.

3. Cermet powder according to one or both of claims 1 or 2, **characterised in that** nickel and cobalt are contained within the one or more matrix powders in the ratio of at least 2:3 by weight.

4. Cermet powder according to one or more of claims 1 to 3, **characterised in that** the one or more matrix powders are free of cobalt.

5. Cermet powder according to one or more of claims 1 to 4, **characterised in that** the one or more matrix powders are free of cobalt and free of nickel.

6. Cermet powder according to one or more of claims 1 to 5, **characterised in that** the ratio of the sum of the contents of chromium and aluminium to the sum of the contents of iron, nickel and chromium in parts by weight is 1:2.2 to 1:3.7.

7. Cermet powder according to one or more of claims 1 to 6, **characterised in that** the modification agent is selected from the group consisting of Mo, Nb, Si, W, Ta, V and mixtures thereof.

8. Use of the powders according to any one of claims 1 to 7 for the coating of surfaces by means of thermal spray methods.

9. A cermet having a composition according to one or more of claims 1 to 8.

10. A shaped object having a coating with a cermet according to claim 9.

11. A method for the production of a cermet according to claim 9 or of an object according to claim 10, having the steps:
- provision of a powder according to one or more of claims 1 to 8 in a form or formulation that is suitable for thermal spraying;
- carrying-out of a thermal spraying process with this powder;
- obtaining of the cermet or of the object.

12. A method for the production of a cermet according to claim 9 or of an object according to claim 10, having the steps:
- provision of a powder according to one or more of claims 1 to 8;
- forming of the powder under pressure, in order to obtain a green body;
- heating of the green body, in order to obtain the cermet or the object.

## Revendications

1. Poudre de cermet contenant
75 à 90 % en poids de WC et
10 à 25 % en poids d'une ou plusieurs poudres métalliques matricielles,
ainsi que jusqu'à 3 % en poids d'agent modifiant,
dans laquelle la ou les poudres métalliques matricielles contiennent
5 à 16 % en poids d'aluminium,
64 à 72 % en poids de fer et
20 à 26 % en poids de chrome, et
dans laquelle, en plus,
la somme des teneurs en fer et en chrome est comprise entre 25 et 95 % en poids et la somme des teneurs en cobalt, nickel et fer est comprise entre 65 et 75 % en poids.

2. Poudre de cermet selon la revendication 1, dans laquelle la somme des teneurs en cobalt, nickel et fer est comprise entre 65 et 75 % en poids.

3. Poudre de cermet selon une ou deux des revendications 1 ou 2, **caractérisée en ce que** le nickel et le cobalt sont contenus dans la ou les poudres matricielles avec un rapport pondéral d'au moins 2:3.

4. Poudre de cermet selon l'une ou plusieurs des revendications 1 à 3, **caractérisée en ce que** la ou les poudres matricielles sont exemptes de cobalt.

5. Poudre de cermet selon l'une ou plusieurs des revendications 1 à 4, **caractérisée en ce que** la ou les poudres matricielles sont exemptes de cobalt et de nickel.

6. Poudre de cermet selon l'une ou plusieurs des revendications 1 à 5, **caractérisée en ce que** le rapport de la somme des teneurs en chrome et en aluminium à la somme des teneurs en fer, nickel et chrome en parties en poids est compris entre 1:2,2 et 1:3,7.

7. Poudre de cermet selon l'une ou plusieurs des revendications 1 à 6, **caractérisée en ce que** l'agent modifiant est choisi dans le groupe constitué de Mo, Nb, Si, W, Ta, V et leurs mélanges.

8. Utilisation de la poudre selon l'une quelconque des revendications 1 à 7 pour le revêtement de surface par un procédé de pulvérisation à chaud.

9. Un cermet avec une composition selon une ou plusieurs des revendications 1 à 8.

10. Un objet formé, qui présente un revêtement avec un cermet selon la revendication 9.

11. Un procédé pour la fabrication d'un cermet selon la revendication 9 ou d'un objet selon la revendication 10, qui présente les étapes :
- fourniture d'une poudre selon une ou plusieurs des revendications 1 à 8 sous une forme ou préparation qui convient à la pulvérisation à chaud ;
- mise en oeuvre d'un procédé de pulvérisation à chaud avec cette poudre ;
- obtention du cermet ou de l'objet.

12. Un procédé pour la fabrication d'un cermet selon la revendication 9 ou d'un objet selon la revendication 10, qui présente les étapes :
- fourniture d'une poudre selon une ou plusieurs des revendications 1 à 8 ;
- mise en forme de la poudre sous pression, pour obtenir un corps de base ;
- chauffage du corps de base, pour obtenir le cermet ou l'objet.
